# FASCICULE DE BREVET EUROPEEN

(11) **EP 1 472 410 B1**
(45) Date de publication et mention de la délivrance du brevet: **27.02.2013**
(21) Numéro de dépôt: 03715030.7
(22) Date de dépôt: 21.01.2003
(51) Int. Cl.: D21H 19/36, D21H 19/72, C08J 7/04, A63F 1/02

(54) **FEUILLE COUCHEE ULTRA OPAQUE ET SON PROCEDE DE FABRICATION**
BESCHICHTETES, SEHR OPAKES BLATT, UND VERFAHREN ZU SEINER HERSTELLUNG
HIGHLY-OPAQUE LAYERED SHEET AND THE PRODUCTION METHOD THEREOF

(30) Priorité: 25.01.2002 FR 0200948
(43) Date de publication de la demande: 03.11.2004
(73) Titulaire: Arjowiggins Papiers Couches, 92100 Boulogne Billancourt (FR)
(72) Inventeur: AVAZZERI, Laurence, F-72310 Besse sur Braye (FR); BORDEAU, Jérôme, F-72340 La Chartre sur le Loir (FR)
(74) Mandataire: Thibon-Littaye, Annick
(86) Numéro de dépôt international: PCT/FR2003/000182
(87) Numéro de publication internationale: WO 2003/062529

(56) Documents cités:
- EP-A- 0 441 694
- GB-A- 1 427 485
- US-A- 3 839 074
- US-A- 5 654 050
- DATABASE WPI Section Ch, Week 198001 Derwent Publications Ltd., London, GB; Class A89, AN 1980-00626C XP002215655 & JP 54 147033 A (MITSUBISHI PAPER MILLS LTD) 16 novembre 1979 (1979-11-16)

## Description

La présente invention concerne des feuilles couchées ultra-opaques et leur procédé de fabrication.

Des feuilles couchées ultra-opaques sont couramment utilisées dans des applications diverses pour lesquelles elles doivent pouvoir être imprimées et où il est impératif que l'opacité desdites feuilles soit très supérieure à celle de feuilles couchées conventionnelles de poids par mètre carré comparable.

On connaît ainsi des feuilles ultra-opaques qui sont réalisées par couchage, traditionnellement au moyen de coucheuses à lame d'air, à lame trainante ou à barre rotative, d'au moins l'une des deux faces d'un support papier multijet, préférentiellement un trijet où le jet central de composition papetière grise apporte l'ultra-opacité par absorption de la lumière, et est encadré par deux jets de composition papetière blanche tels que l'ensemble de chaque jet blanc supportant une ou plusieurs couches blanches confère à la feuille ultra-opaque une apparence visuelle blanche et homogène.

Un inconvénient de cette technique est la mise en oeuvre difficile et onéreuse d'une machine multijet, notamment pour la fabrication de papiers à faible grammage.

On connaît également des feuilles ultra-opaques qui sont réalisées par au moins deux jets de papier couché blanc contrecollés avec une colle noire et où là aussi l'ultra-opacité est apportée par l'absorption de la lumière du fait de la coloration noire, tout en conservant une apparence visuelle blanche et homogène.

Dans le document US 5,654,050 on décrit une carte à jouer comportant une telle base papier, faite de deux iets papier contrecollés avec de la colle noire.

Cette technique présente quant à elle l'inconvénient d'utiliser un contrecollage, étape qui s'avère souvent délicate à réaliser, de part le choix et de la quantité de colle à utiliser, qui ne permet pas des vitesses élevées de fabrication et qui peut parfois engendrer des défauts d'assemblage entre les jets papier.

Un des buts de l'invention est donc de fournir des feuilles ultra opaques pouvant être fabriquées à moindre coût, à des vitesses élevées et ne présentant pas les contraintes de fabrication de l'art antérieur.

Un autre but de l'invention est de fournir des feuilles ultra opaques ayant un très bon état de surface.

La Demanderesse propose notamment d'utiliser des équipements de production les plus répandus, en particulier les machines à papier monojet, et de réduire le nombre d'étapes de fabrication, notamment l'étape de contrecollage.

Au vu de ces considérations, la Demanderesse s'est attachée à fournir un support de base opacifiant à partir d'un seul jet de matière coloré sur lequel est appliqué une ou plusieurs couches blanches sur au moins une des faces.

Le support coloré est destiné en l'occurrence à faire écran au passage de la lumière, condition impérative à l'obtention de l'opacité recherchée.

L'intensité et la nuance de la couleur du support dépendent de l'application finale et de l'ultra-opacité recherchée par absorption de la lumière : préférentiellement la couleur du support de base est plus ou moins grise, plus ou moins noire.

Selon l'invention, le monojet coloré est donc couché, selon les applications finales sur une ou deux faces, de manière à apporter une apparence visuelle blanche et homogène, ainsi qu'une bonne imprimabilité.

La Demanderesse a tiré partie des méthodes modernes de couchage en milieu papetier, pour garantir une uniformité dans l'enduction, condition nécessaire à l'obtention d'une bonne opacité et d'un bon rendu d'impression au final.

Alors que toutes les tentatives jusqu'à présent pour recouvrir un support coloré avec une ou des couches blanches, notamment par les procédés répandus de couchage lame d'air ou de couchage à lame acier, conduisaient à des produits dont l'aspect visuel n'était pas homogène, la Demanderesse a découvert qu'un procédé de couchage utilisé de manière marginale jusqu'à présent dans l'industrie papetière, le couchage à rideau, permettait d'aboutir aux feuilles ultra-opaques et d'aspect visuel homogène recherchées.

La Demanderesse a constaté également que ce procédé permettait de réduire la quantité de l'agent colorant nécessaire à l'obtention dudit effet opacifiant.

Le procédé de couchage à rideau est une méthode de couchage prédosée, utilisée dans l'industrie photographique depuis plus de 20 ans. Cette technologie a été développée pour les films photographiques, qui nécessitent le dépôt de nombreuses couches différentes, généralement entre 8 et 10, avec des contraintes sévères tant au niveau de l'état de surface que de l'épaisseur des couches appliquées.

Le procédé de couchage à rideau est basé sur l'écoulement libre sur une surface à partir d'une tête de couchage située au-dessus de la surface à enduire à une hauteur variant entre 10 et 25 cm.

La tête de couchage est définie selon les propriétés du fluide de couchage, de façon à obtenir une épaisseur de film de couchage la plus uniforme possible dans le sens marche ou travers de la machine.

Il est généralement utilisé deux types de têtes de couchage : les têtes à fentes et les têtes à surface de glissement, telles que le représentent respectivement les figures 1 et 2.

Un des intérêts du couchage à rideau est la possibilité d'appliquer deux ou plusieurs couches simultanément.

Les têtes de fentes sont en pratique limitées à 2 ou 3 couches maximum du fait de leur configuration, tandis que le nombre maximal de couches déposées simultanément dans une tête à surface de glissement peut dépasser 10.

Un autre avantage est l'absence de contact entre la tête de couchage et le support, contrairement au couchage à lame notamment.

Ceci permet de supprimer les efforts appliqués sur le support lors du couchage, générateur de casse machine en particulier, d'accélérer de façon non négligeable la vitesse de la machine et, par voie de conséquence, d'abaisser les coûts de production.

L'invention a donc pour objet une feuille couchée ultra opaque constituée d'un support coloré réalisé à partir d'un monojet de matière, ledit support étant couché sur au moins une de ses faces d'une ou plusieurs couches pigmentées blanches ou claires.

Par couches pigmentées, on entend les compositions (comprenant principalement des pigments et des liants) couramment employées pour les papiers couchés impression-écriture. Leur nombre, leur composition exacte, leur poids par mètre carré est fonction de l'application finale de la feuille ultra-opaque.

Plus spécifiquement l'invention a pour objet une feuille ultra-opaque qui se caractérise en ce qu'elle est constituée d'un support coloré comportant des pigments opacifiants, réalisé à partir d'un monojet de papier à base de fibres cellulosiques, ledit support étant couché sur au moins une de ses faces d'une ou plusieurs couches pigmentées blanches déposées au moyen d'une tête de couchage à rideau, et qu'elle possède un indice d'ultra-opacité supérieur ou égal à 94 dans le cas où son grammage est inférieur à 300 g/m² et un indice d'ultra-opacité supérieur à 94, et de manière avantageuse supérieure ou égal à 98 dans le cas où son grammage est supérieur ou égal à 300 g/m², comme défini conformément à la revendication 1, et en ce qu'elle possède une blancheur mesurée selon la norme ISO 11475 supérieure à 75.

L'indice d'ultra-opacité sera explicité plus loin dans l'exposé de l'invention.

Selon un autre mode particulier de l'invention, la feuille possède une blancheur mesurée selon la norme ISO 11475, de préférence supérieure ou égale à 78.

Le poids par mètre carré du monojet papier est directement dépendant de l'application. Il est compris entre 50 et 500 g/m².

L'invention a également pour objet un procédé de fabrication d'une feuille définie précédemment, dans lequel on réalise d'abord un support coloré comportant des pigments opacifiants à partir d'un monojet de papier à base de fibres cellulosiques support que l'on enduit ensuite sur au moins une de ses faces avec une ou plusieurs couches pigmentées blanches au moyen d'une tête de couchage à rideau.

Selon un mode particulier de l'invention, la coloration opacifiante est obtenue par incorporation de pigments opacifiants dans la masse d'un jet de papier.

Selon un autre mode particulier de l'invention, la coloration opacifiante est obtenue par dépôt en surface d'un jet de papier d'une précouche de pigments opacifiants soit au moyen d'une presse encolleuse, soit au moyen d'un dispositif de couchage, en particulier une tête de couchage à rideau, et de préférence simultanément et à l'aide de la même tête de couchage à rideau que lors de l'enduction de la ou des couches pigmentées blanches.

Selon un mode avantageux de l'invention, la matière colorante utilisée est du noir de carbone.

L'invention se rapporte également à la carte à jouer ultra opaque obtenue par le procédé précédemment défini ou comportant comme base une feuille couchée ultra opaque précédemment définie.

Bien que l'objectif principal de l'invention soit des feuilles ultra-opaques blanches, l'invention pourra être étendue à la préparation des feuilles ultra-opaques faiblement colorées ou pastels pour lesquelles les modifications à apporter ne portent que sur le pigment de couchage et non sur les éléments essentiels de l'invention.

Les exemples comparatifs suivants, avec leur application finale, illustrent l'invention.

Du fait des applications, les feuilles couchées ultra-opaques objet de l'invention sont trop opaques pour que la transmission de lumière puisse être déterminée avec les appareils spectrophotomètres disponibles dans le commerce. Pour pallier à cette difficulté et disposer de mesures significatives, reproductibles, en relation avec l'observation visuelle à contre-jour d'une lumière naturelle ou artificielle plus ou moins intense, la demanderesse a développé le dispositif de mesure suivant : une source de lumière incidente est constituée par une lampe à filament incandescent, ampoule de verre transparent, commercialisée par Philips sous la référence 60W-220V. La feuille couchée, dont l'opacité est à déterminer, est placée à la fois entre et au contact, a) côté source lumineuse, d'un diaphragme de diamètre 12 millimètres et b) côté opposé, du capteur de diamètre 20 millimètres d'un appareil luxmètre commercialisé par Gossen sous la référence Mavolux Digital. La distance entre le capteur luxmètre centré sur le diaphragme et la source lumineuse est préalablement ajustée de manière à ce que sans la feuille couchée, la valeur lue en lumière directe incidente soit 14000 lux et on relève la valeur L en lux de lumière transmise en présence de la feuille couchée. L'opacité de cette feuille peut alors être quantifiée par un « indice d'ultra-opacité » défini par la formule : $Indice dʹultra - opacité = 100 x \left(1-L/14000\right)$

A titre illustratif, des papiers couchés blancs traditionnels, c'est-à-dire non ultra-opaques ont selon cette méthode des indices d'ultra-opacité de l'ordre de 77 pour un papier de 130 grammes par mètre carré, et de l'ordre de 94 pour un papier de 300 grammes par mètre carré.

L'homogénéité de l'aspect visuel de la surface des différentes feuilles est évaluée à l'aide de l'appareil Khéops commercialisé par Techpap. Cet appareil muni d'une caméra CCD effectue une analyse d'image des différences de couleur et luminosité de la surface et donne une valeur globale d'autant plus faible que l'homogénéité est grande.

La blancheur de la surface des différentes feuilles est mesurée selon la nonne ISO 11475 en l'absence d'éclairement ultraviolet.

### Exemples comparatifs 1a,1c et exemples 1b selon l'invention pour une application impression-écriture :

### Exemple 1a :

Une feuille ultra-opaque selon l'art antérieur 1a est constituée d'un papier support bijet machine à papier dont l'un est une composition papetière grise pour apporter l'opacité et dont l'autre est une composition papetière blanche ; ce bijet, sur la face externe du jet blanc, est couché par procédé à lame acier d'une couche pigmentée blanche mélange de 90 % de carbonate de calcium et de 10 % de latex styrène butadiène pour conférer à ladite feuille 1a l'état de surface nécessaire à un usage impression-écriture sur la face couchée.

### Exemple 1b :

Une feuille ultra-opaque selon l'invention 1b, de poids par mètre carré analogue à la feuille 1a, est réalisée à partir d'un papier monojet de poids par mètre carré égal à 100 g/m² de couleur grise dont la coloration opacifiante est ici apportée par le procédé de couchage à rideau sous forme d'une précouche sur chaque face de 10 grammes par mètre carré, ladite couche comportant en sec 0,05 part de noir de carbone pour 100 parts d'un mélange de 90 % de carbonate de calcium et de 10% de latex styrène butadiène.

Ce monojet coloré est ensuite couché, toujours par procédé de couchage à rideau, sur chacune de ses deux faces de 10 grammes par mètre carré d'une couche pigmentée blanche identique à celle utilisée dans l'exemple 1a.

### Exemple 1c :

Une autre feuille ultra-opaque 1c, non conforme à l'invention, est réalisée par couchage à lame acier du monojet coloré de la feuille 1b, avec 10 grammes par mètre carré sur chaque face de la même couche pigmentée blanche impression-écriture que la feuille 1b.

Les caractéristiques optiques des trois feuilles sont comparées dans le tableau 1.

| Tableau 1 | | | | |
|---|---|---|---|---|
| | Feuille | 1a | 1b | 1c |
| Grammage (en g/m²) | | 130 | 120 | 120 |
| Indice d'ultra-opacité | | 91 | 94 | 92 |
| | Blancheur | 75 | 78 | 75 |
| | Homogénéité | 2,4 | 1,5 | 5,8 |

La feuille 1b selon l'invention, bien que de poids par mètre carré légèrement inférieur est à la fois plus ultra-opaque, plus blanche et d'état de surface plus homogène que la feuille 1a de l'art antérieur fabriquée à partir d'un procédé industriel plus complexe (bijet).

La feuille monojet 1c réalisée avec couchage procédé lame acier ne présente pas une homogénéité de surface suffisante.

### Exemple comparatif 2a et exemple 2b selon l'invention pour une application Carte à Jouer :

### Exemple 2a :

Une feuille ultra-opaque selon l'art antérieur 2a est constituée de deux jets de papier couché blanc contrecollés avec une colle noire représentant en sec 0,24 grammes par mètre carré de noir de carbone.

### Exemple 2b :

Une feuille ultra opaque selon l'invention 2b, de poids par mètre carré identique à la feuille 2a, est réalisée à partir d'un papier monojet de poids par mètre carré 240 grammes de couleur gris-noire où la coloration opacifiante est apportée comme à l'exemple **1b** par une précouche sur chaque face de 5 grammes par mètre carré, ladite couche comportant en sec 0,5 part de noir de carbone pour 100 parts d'un mélange identique à celui utilisé dans l'exemple 1b.

Ce monojet coloré est ensuite couché, toujours par procédé couchage à rideau, sur chacune de ses deux faces de 30 grammes par mètre carré d'une couche pigmentée blanche identique à celle utilisée dans l'exemple 1b.

Les caractéristiques optiques des deux feuilles sont comparées dans le tableau 2.

| Tableau 2 | | | |
|---|---|---|---|
| | Feuille | 2a | 2b |
| Grammage (en g/m²) | | 300 | 300 |
| Dont poids de noir opacifiant par mètre carré ( en g) | | 0,24 | 0,05 |
| Indice d'ultra-opacité | | 99 | 98 |
| | Blancheur | 79 | 78 |
| | Homogénéité | 1,4 | 1,6 |

La feuille 2b selon l'invention, réalisée sans l'étape supplémentaire de contrecollage, a le même niveau de qualité de surface (blancheur, homogénéité) que la feuille 2a de l'art antérieur.

Ces deux feuilles ont aussi la même ultra-opacité, mais la quantité de noir nécessaire est beaucoup plus faible pour la feuille 2b, ce qui représente un avantage économique appréciable du point de vue coût matière première et possibilité de recyclage.

## Revendications

1. Feuille couchée ultra opaque **caractérisée en ce qu'**elle est constituée d'un support coloré comportant des pigments opacifiants réalisé à partir d'un monojet de papier à base de fibres cellulosiques, le dit support étant couché sur au moins une de ses faces d'une ou plusieurs couches pigmentées blanches déposées au moyen d'une tête de couchage à rideau, et qu'elle possède un indice d'ultra-opacité supérieur ou égal à 94 dans le cas où son grammage est inférieur à 300 g/m² et un indice d'ultra-opacité supérieur à 94, et de manière avantageuse supérieur ou égal à 98 dans le cas où son grammage est supérieur ou égal à 300 g/m², l'indice d'ultra-opacité étant déterminé, avec une source lumineuse ayant en incidence directe une valeur de 14 000 lux, selon la formule 100 x ( 1- L/14000), L étant la valeur en lux de la lumière transmise en présence de ladite feuille, et **en ce qu'**elle possède une blancheur mesurée selon la norme ISO 11475 supérieure à 75.

2. Feuille selon la revendication 1, **caractérisée en ce que** ladite blancheur est supérieure ou égale à 78.

3. Feuille selon l'une des revendications précédentes, **caractérisée en ce que** les pigments opacifiants sont du noir de carbone.

4. Procédé de fabrication d'une feuille selon l'une des revendications précédentes, **caractérisé en ce que** l'on réalise d'abord un support coloré comportant des pigments opacifiants à partir d'un monojet de papier à base de fibres cellulosiques, support que l'on enduit ensuite sur au moins une de ses faces avec une ou plusieurs couches pigmentées blanches, au moyen d'une tête de couchage à rideau.

5. Procédé selon la revendication 4, **caractérisé en ce que** les pigments opacifiants sont incorporés dans la masse du papier.

6. Procédé selon la revendication 4, **caractérisé en ce qu'**une précouche de pigments opacifiants est déposée en surface du papier soit au moyen d'une presse encolleuse, soit au moyen d'un dispositif de couchage.

7. Procédé selon la revendication précédente, **caractérisé en ce que** le dispositif de couchage utilisé pour déposer la précouche de pigments opacifiants est une tête de couchage à rideau, la dépose se faisant notamment simultanément et à l'aide de la même tête de couchage à rideau que lors de l'enduction de la ou des couches pigmentées blanches prévue à la revendication 4.

8. Procédé selon l'une des revendications 4 à 7, **caractérisé en ce que** les pigments opacifiants sont du noir de carbone.

9. Carte à jouer ultra opaque obtenue par le procédé selon l'une des revendications 4 à 8 ou comportant comme base, une feuille selon l'une des revendications 1 à 3.

## Claims

1. Ultra opaque coated sheet, **characterised in that** it comprises a coloured support comprising opacifying pigments made from a paper single ply based on cellulosic fibres, the said support being coated on at least one of its faces with one or more white pigmented coatings deposited by using a curtain coating head, and **in that** it has an ultra opacity index of more than or equal to 94 in the case in which its grammage is less than 300 g/m² and advantageously more than or equal to 98 if its grammage is greater than or equal to 300 g/m² , the ultra opacity index being defined by the formula 100 x (1-L/14000), by using a source of light having in direct incident a value of 14000 lux, L being the value in lux of light transmitted in the presence of said coated sheet, and **in that** its whiteness measured according to standard ISO 11475 is more than 75.

2. Sheet according to claim 1, **characterised in that** said whiteness is greater than or equal to 78.

3. Sheet according to one of the preceding claims, **characterised in that** the opacifying pigments are carbon black.

4. Process for manufacturing a sheet according to one of the preceding claims, **characterised in that** at first a coloured support comprising opacifying pigments is made from a paper single ply based on cellulosic fibres, and this support is then coated on at least one of its faces with one or several white pigmented coatings by using a curtain coating head.

5. Process according to the claim 4, **characterised in that** opacifying pigments are incorporated in the bulk of paper ply.

6. Process according to claim 4, **characterised in that** a precoat of opacifying pigments is deposited by using either a size press or using a coating device, on the paper surface.

7. Process according to the preceding claim, **characterised in that** the coating device used to deposit the precoat of opacifying pigments is a curtain coating head, and preferably the deposit is made at the same time as the deposit of the white pigmented coat(s) described in claim 4, and using the same curtain coating head.

8. Process according to one of claims 4 to 7, **characterised in that** the opacifying pigments are carbon black.

9. Ultra opaque playing card obtained by the process according to one of claims 4 to 8 or using a sheet defined according to one of claims 1 to 3, as its base.

## Patentansprüche

1. Beschichtetes, ultra opakes Blatt, **dadurch gekennzeichnet, dass** es aus einem opazifierende Pigmente enthaltenden gefärbten Träger besteht, der aus einem einlagigen Papier auf der Basis von Zellulosefasern ausgeführt ist, wobei dieser Träger auf mindestens einer seiner Seiten mit einer oder mehreren weiß pigmentierten Schichten beschichtet ist, die mit einem Vorhangstreichkopf aufgebracht werden, und dass es einen Ultraopazitätsindex von 94 oder mehr bei einem Flächengewicht von weniger als 300 g/m² und einen Ultraopazitätsindex von mehr als 94 und vorteilhafterweise von 98 oder mehr bei einem Flächengewicht von 300 g/m² oder mehr aufweist, wobei der Ultraopazitätsindex mit einer Lichtquelle, die bei direktem Einfall einen Wert von 14 000 Lux hat, nach der Formel 100 x (1-L/14000) bestimmt wird, wobei L der Wert in Lux des durchgelassenen Lichts bei Vorhandensein dieses Blatts ist, und dass es eine nach der Norm ISO 11475 gemessene Weiße von mehr als 75 hat.

2. Blatt nach Anspruch 1, **dadurch gekennzeichnet, dass** die Weiße 78 oder mehr beträgt.

3. Blatt nach einem der vorangehenden Ansprüche, **dadurch gekennzeichnet, dass** es sich bei den opafizierenden Pigmenten um Ruß handelt.

4. Verfahren zur Herstellung eines Blatts nach einem der vorangehenden Ansprüche, **dadurch gekennzeichnet, dass** zunächst ein opazifierende Pigmente enthaltender gefärbter Träger aus einem einlagigen Papier auf der Basis von Zellulosefasern ausgeführt wird, der anschließend auf mindestens einer seiner Seiten mit einer oder mehreren weiß pigmentierten Schichten mit einem Vorhangstreichkopf überzogen wird.

5. Verfahren nach Anspruch 4, **dadurch gekennzeichnet, dass** die opazifierenden Pigmente in die Masse des Papiers eingebettet sind.

6. Verfahren nach Anspruch 4, **dadurch gekennzeichnet, dass** eine Hilfsschicht aus opazifierenden Pigmenten entweder mit einer Leimpresse oder mit einem Streichwerk auf die Oberfläche des Papiers aufgebracht wird.

7. Verfahren nach dem vorangehenden Anspruch, **dadurch gekennzeichnet, dass** es sich bei der zum Aufbringen der Hilfsschicht aus opazifierenden Pigmenten verwendeten Vorrichtung um einen Vorhangstreichkopf handelt, wobei das Aufbringen insbesondere gleichzeitig und mit demselben Vorhangstreichkopf wie beim Überziehen der in Anspruch 4 vorgesehenen weiß pigmentierten Schicht oder Schichten handelt.

8. Verfahren nach einem der Ansprüche 4 bis 7, **dadurch gekennzeichnet, dass** es sich bei den opafizierenden Pigmenten um Ruß handelt.

9. Ultra opake Spielkarte, die mit dem Verfahren nach einem der Ansprüche 4 bis 8 erhalten wird oder als Basis ein Blatt nach einem der Ansprüche 1 bis 3 umfasst.
